# FASCICULE DE BREVET EUROPEEN

(11) **EP 0 034 856 B1**
(45) Date de publication et mention de la délivrance du brevet: **23.05.1984**
(21) Numéro de dépôt: 81200165.9
(22) Date de dépôt: 12.02.1981
(51) Int. Cl.: C23F 11/06, D06L 3/02, D21C 9/16

(54) **Procédé pour inhiber la corrosion d'appareils en titane**
Verfahren zum Korrosionsschutz von Vorrichtungen aus Titan
Process for inhibiting corrosion of apparatuses made of titanium

(30) Priorité: 21.02.1980 FR 8003890
(43) Date de publication de la demande: 02.09.1981
(73) Titulaire: INTEROX Société Anonyme, B-1050 Bruxelles (BE)
(72) Inventeur: Clerbois, Lucien, B-1800 Vilvoorde (BE); Plumet, Lucien, B-1800 Vilvoorde (BE)
(74) Mandataire: Meyers, Liliane

## Description

La présente invention concerne un procédé pour inhiber la corrosion d'appareils en titane ou en alliages contenant du titane par des solutions aqueuses contenant un composé peroxydé et plus particulièrement par des solutions aqueuses alcalines contenant un composé peroxydé tel que le peroxyde d'hydrogène.

Le titane et ses alliages sont des matériaux fréquemment utilisés dans la réalisation d'équipements pour des installations industrielles de blanchiment de matières cellulosiques. Souvent ces installations comportent des appareils polyvalents dans lesquels on peut mettre en oeuvre divers types de réactifs fort différents. Il en est ainsi par exemple dans les installations de blanchiment de matières textiles, dans les installations de blanchiment dynamique de pâtes à papier, ainsi que dans certaines installations classiques de blanchiment de pâtes kraft qui comportent un stade final à tous usages. L'appareillage de pareilles installations est réalisé au moins en partie en titane ou en un de ses alliages.

Le titane et ses alliages pouvant être corrodés par certaines solutions aqueuses utilisées couramment en blanchiment, telles que les solutions aqueuses alcalines de composés peroxydés, on est limité dans le choix des réactifs ou de leur concentration à mettre en oeuvre dans les installations comportant des surfaces qui sont en contact avec de telles solutions et qui sont en titane ou en un de ses alliages.

Pour inhiber la corrosion du titane dans ces conditions, on a proposé (T. M. Sigalovskaya, M. P. Kalyanova, V. 1. Kazarin, L. V. Aleshina et N. D. Tomashov, Zashchita Metallov, 1976, vol. 12 (4), p. 363-367) d'ajouter à la solution corrodante de l'hexamétaphosphate de sodium ou du silicate de sodium. La réduction de la corrosion observée est cependant insuffisante pour que le procédé puisse être appliqué industriellement.

La présente invention a pour but de rendre possible l'utilisation de solutions aqueuses contenant un composé peroxydé dans des appareils en titane ou en alliages contenant du titane par exemple dans des installations de blanchiment. De plus, le procédé selon l'invention présente l'avantage, lorsqu'il est appliqué dans des installations utilisées pour le blanchiment de matières cellulosiques, d'améliorer sensiblement l'effet de blanchiment. Il permet en outre, dans le cas de la production de pâtes à papier, d'obtenir de très bons rendements.

L'invention concerne à cet effet un procédé pour inhiber la corrosion d'appareils en titane ou en alliages contenant du titane par des solutions aqueuses contenant un composé peroxydé et un composé à caractère basique selon lequel on met en oeuvre une solution contenant des ions de calcium, de strontium ou de baryum en quantités comprises entre 0,001 et 0,1 atome gramme par litre.

Les ions des métaux alcalino-terreux peuvent être apportés à la solution sous la forme de divers types de composés. En général, on met en oeuvre des composés solubles dans la solution aux concentrations utilisées ; on peut employer des composés solubles organiques ou inorganiques. De préférence, on utilise les acétates, les nitrates, les hydroxydes, les sulfates, les chlorates, les hypochlorites ou les halogénures tels que les chlorures. Les meilleurs résultats ont été obtenus avec les acétates, les carbonates et les bicarbonates, les nitrates, les sulfates et les chlorures. On peut également utiliser des mélanges de ces composés ainsi que des mélanges d'ions. Dans le cas de l'emploi d'ions de calcium, on peut avantageusement utiliser pour constituer la solution de l'eau dure en ajustant éventuellement la teneur en ions à la valeur souhaitée par addition d'ions.

Le procédé selon l'invention peut être utilisé pour inhiber la corrosion du titane ou des alliages contenant du titane au contact de solutions de compositions diverses. Il est en général utilisé pour inhiber la corrosion par des solutions aqueuses contenant un ou plusieurs composés peroxydés de nature organique ou inorganique. L'invention peut ainsi s'appliquer à l'inhibition de la corrosion par des solutions contenant des peroxydes organiques tels que les peroxyacides et leurs sels ainsi que les peroxydes d'acyle correspondants. Elle s'applique notamment à l'inhibition de la corrosion par des solutions de peroxyacides aliphatiques, tels que l'acide peracétique, l'acide perpropionique et l'acide perbutyrique, et de leurs sels.

L'invention est avantageusement appliquée à l'inhibition de la corrosion par des solutions contenant des composés peroxydés inorganiques tels que le peroxyde d'hydrogène et les peroxydes et persels de métaux alcalins. Le procédé selon l'invention convient particulièrement bien pour inhiber la corrosion par des solutions contenant du peroxyde d'hydrogène ou des peroxydes de métaux alcalins, et plus particulièrement les peroxydes de sodium et de potassium.

La concentration en composés peroxydés de la solution est variable et dépend de l'usage auquel cette dernière est destinée. En général, cette concentration est comprise entre 0,1 et 100 g/I.

L'alcalinité des solutions aqueuses utilisées dans le procédé selon l'invention peut leur être conférée directement par le composé peroxydé lorsqu'il a lui-même un caractère basique ou par la présence d'un ou de plusieurs composés à caractère basique. Le pH de ces solutions alcalines est en général supérieur à 8 et le plus souvent compris entre 8,5 et 13.

Les composés responsables de l'alcalinité des solutions corrodantes peuvent être de natures diverses. Le plus souvent, ce sont des silicates, des phosphates, des carbonates, des borates ou des hydroxydes d'ammonium et de métaux alcalins, plus particulièrement de sodium et de potassium. D'autres composés à caractère basique peuvent bien entendu être également présents. Le procédé selon l'invention convient particulièrement bien pour inhiber la corrosion par des solutions contenant un hydroxyde de métal alcalin, plus particulièrement de sodium et de potassium.

La concentration en composés à caractère basique est variable et dépend de l'usage auquel la solution est destinée. En général, elle est comprise entre 0 et 100 g/I, et le plus souvent entre 1 et 100 g/I.

D'excellents résultats ont été obtenus en appliquant le procédé selon l'invention à l'inhibition de la corrosion par des solutions contenant un peroxyde de sodium ou de potassium ou des solutions contenant du peroxyde d'hydrogène et un hydroxyde de sodium ou de potassium.

Les solutions de composés peroxydés peuvent également contenir d'autres substances choisies en fonction du domaine spécial d'application de ces solutions. Elles peuvent ainsi contenir des stabilisants des composés peroxydés, des activateurs des composés peroxydés, des agents servant à régler le pH, etc.

Les températures auxquelles le titane ou ses alliages sont soumis à l'action des solutions corrodantes sont variables. En général elles sont comprises entre 0 et 230 °C.

Le procédé selon l'invention convient pour l'inhibition de la corrosion d'appareils constitués totalement ou partiellement en titane ou en alliages contenant du titane de natures très diverses. En général, les surfaces en contact avec les solutions sont constituées de 80 à 100 % de titane et de 0 à 20 % d'éléments tels que l'aluminium, le chrome, le fer, le tantale, le molybdène, l'étain, le vanadium, le niobium, le palladium, le carbone, l'azote, ou l'hydrogène.

Le procédé selon l'invention peut ainsi être appliqué à diverses qualités commerciales de titane « pur telles que les qualités Ti35A, Ti50A, Ti65A et Ti75A et à divers alliages tels que les alliages Ti-140A, Ti-155A, Ti-0,20Pd, Ti-5AI-2,5Sn, Ti-6AI-4V, Ti-7AI-2Nb-lTa, Ti-8AI-1Mo-1V, Ti-6AI-4V-1Sn, Ti-6AI-6V-2,5Sn, Ti-6AI-2Mo, Ti-7AI-3Mo, Ti-4AI-3Mo-lV, Ti-0,15Pd et Ti-0,3Mo-0,8Ni.

Le procédé selon l'invention convient pour diverses opérations où l'on met en oeuvre des solutions aqueuses alcalines de composés peroxydés. Il peut ainsi avantageusement être utilisé dans le blanchiment de matières cellulosiques et en particulier dans le blanchiment des matières textiles, des fibres et des pâtes à papier vierges ou obtenues au cours d'un procédé de régénération de vieux papiers. Le procédé selon l'invention est ainsi avantageusement utilisé dans le blanchiment des pâtes à papier mécaniques, chimiques et semi-chimiques, chimicomécaniques ou thermomécaniques. De bons résultats ont été obtenus en appliquant le procédé selon l'invention aux techniques de blanchiment dynamique.

Pour cet usage particulier, la solution peut contenir, outre le composé peroxydé qui est de préférence le peroxyde d'hydrogène ou le peroxyde de sodium et l'eau, une base, lorsque le composé peroxydé est le peroxyde d'hydrogène, choisie parmi l'hydroxyde de potassium et l'hydroxyde .de sodium, ce dernier étant préféré, ainsi que certains additifs tels que les séquestrants et les stabilisants des composés peroxydés.

Les températures auxquelles on réalise le blanchiment dynamique des pâtes à papier sont variables. Elles sont en général comprises entre 20 et 130 °C et de préférence entre 25 et 100 °C. La durée du blanchiment peut varier dans de larges limites : elle est en général comprise entre 0,5 et 100 minutes. Les consistances des pâtes sont en général comprises entre 0,1 et 25 %.

Les réactifs sont habituellement présents dans les solutions à raison respectivement de 0,1 à 20 % en poids de composé peroxydé, de 0 à 20 % en poids de composé à caractère basique (lorsque le composé peroxydé n'a pas de caractère basique, cette teneur est habituellement comprise entre 0,1 et 20 %) et de 0 à 5 %, plus particulièrement de 0,01 à 5 %, d'additifs divers par rapport au poids de pâte sèche. Comme additifs convenant pour la stabilisation de composés peroxydés, on peut utiliser les polymères dérivés d'un acide alpha-hydroxyacrylique décrits dans le brevet français 2 342 365 déposé le 21.2.1977 au nom de SOLVAY & Cie, leurs sels et leurs dérivés ou des acides alkylidène-polyphosphoniques et leurs dérivés tels que les acides aminotri(méthylènephosphonique), 1-hydroxyéthylidène-1,1-diphosphonique, éthylè- nediaminotétra(méthylènephosphonique), hexaméthylènediaminotétra(méthylènephosphonique) et di- éthylènetriaminopenta(méthylènephosphonique) ainsi que leurs sels.

Afin d'illustrer l'invention sans pour autant en limiter la portée, on donne ci-après des exemples mettant en évidence l'efficacité du procédé selon l'invention (exemples 1 à 23) et montrant la compatibilité des ions avec les milieux de blanchiment de pâtes à papier (exemples 24 à 38).

### Exemples 1 à 23

Dans un récipient thermostatisé, de 200 cm³ environ, muni d'un dispositif de trop-plein, on dispose verticalement trois électrodes cylindriques en titane CONTIMET^{@} 30 de 9 mm de diamètre et de 53 mm de hauteur ainsi que deux éprouvettes dans le même matériau de 50 mm de hauteur, 20 mm de largeur et 2 mm d'épaisseur. Les électrodes et éprouvettes ont été au préalable décapées au moyen d'une solution aqueuse contenant par litre 122 cm³ d'acide nitrique concentré et 46 g de fluorure de sodium et ensuite passivées par de l'acide nitrique à 10 %.

Le récipient est alimenté en continu au moyen d'une solution aqueuse à 30 % de peroxyde d'hydrogène avec un débit de 50 cm³/heure et au moyen d'une solution aqueuse alcaline dont la composition est donnée au Tableau I avec un débit de 3,6 I/heure. Pour l'exemple 22, la solution alcaline a été réalisée avec de l'eau de ville ayant une dureté de 29,5 degrés français. Les deux solutions sont mélangées au contact des éprouvettes et des électrodes. Le trop-plein est recueilli dans un réservoir thermostatisé. La température du récipient et du réservoir est de 80 °C.

Les solutions mises en oeuvre contiennent, comme séquestrant, soit du poly-alpha-hydroxyacrylate de sodium, vendu sous la marque CLARENE par SOLVAY & Cie, de qualité S, soit du diéthylène-triamine- penta(méthylènephosphonate de sodium) vendu sous la marque DEQUEST par MONSANTO, de qualité 2066.

Le pH de la solution est contrôlé au moyen d'un pH mètre disposé dans le récipient. La teneur en peroxyde d'hydrogène est dosée en début et en fin d'expérience dans le réservoir.

La résistance de polarisation est mesurée en continu au moyen des électrodes. La perte de poids correspondante est calculée selon la méthode décrite dans l'article de L. Clerbois, Centre Belge de l'Etude de la Corrosion, Rapport Technique, 1973, 122, 209.1.

Le poids des éprouvettes est contrôlé avant et après chaque essai et la perte de poids par mesure directe a été exprimée en mm/an (1 mm/an correspond à 12,5 g par jour et par m² de surface).

Les conditions opératoires et les résultats obtenus sont rassemblés au Tableau 1 ci-après. Les essais 1 à 6 ont été réalisés à titre de comparaison.

### (Voir tableau 1 P. 5)

L'examen des résultats consignés au Tableau montre que l'emploi d'ions selon l'invention permet de réduire très sensiblement, voire supprimer la corrosion, alors que des inhibiteurs connus (silicate de sodium et hexamétaphosphate de sodium) sont beaucoup moins efficaces. De même, on voit que les ions magnésium, lorsqu'ils sont utilisés seuls, ne permettent pas d'inhiber suffisamment la corrosion.

### Exemples 24 à 38

Des essais de blanchiment ont été réalisés dans un appareil de laboratoire convenant pour le blanchiment dynamique sur deux pâtes krafts semi-blanchies préalablement par une séquence CED conventionnelle. La consistance des pâtes est dans tous les cas de 10 %. La température est maintenue à 70 °C et la durée de l'opération est de 10 minutes. La vitesse d'élution de la solution de blanchiment est de 50 cm³/min.

Après le blanchiment on procède à une acidification de la pâte et on prélève un échantillon pour la détermination de la mesure de blancheur selon la norme ISO 2470.

Deux séries d'essais ont été réalisées. La première série d'essais a été réalisée sur une pâte dont la blancheur de départ était de 71° ISO.

Les conditions opératoires et les résultats obtenus sont rassemblés au Tableau Il ci-après. Les essais 24 et 28 ont été réalisés en présence d'une grille de titane. Les essais 24 et 25 ont été réalisés à titre de comparaison.

La seconde série d'essais a été réalisée sur une pâte dont la blancheur de départ était de 69° ISO, la viscosité de 12,5 mPa.s. et le degré de polymérisation moyen de 990.

Après acidification de la pâte au moyen d'acide sulfurique on prélève un échantillon pour la détermination de la mesure de blancheur et la mesure de viscosité selon la norme TAPPI-T-230. Le degré de polymérisation est calculé à partir des mesures de viscosité selon les relations données dans la norme SCAN-C-15 (1962).

Les conditions opératoires et les résultats obtenus sont rassemblés au Tableau III ci-après. Les essais 32 et 33 ont été réalisés à titre de comparaison.

La quantité de produit DEQUEST 2066 mise en oeuvre est exprimée en « matière active ».

## Revendications

1. Procédé pour inhiber la corrosion d'appareils en titane ou en alliages contenant du titane par des solutions aqueuses contenant un composé peroxydé et un composé à caractère basique caractérisé en ce qu'on met en oeuvre une solution contenant des ions de calcium, de strontium ou de baryum, en quantités comprises entre 0,001 et 0,1 atome gramme par litre.

2. Procédé selon la revendication 1, caractérisé en ce que la solution contient des ions de calcium.

3. Procédé selon la revendication 1, caractérisé en ce que la solution contient des ions de strontium.

4. Procédé selon la revendication 1, caractérisé en ce que la solution contient des ions de baryum.

5. Procédé selon l'une quelconque des revendications 1 à 4, caractérisé en ce que les ions sont apportés à la solution sous la forme d'un composé choisi parmi les acétates, les carbonates et les bicarbonates, les nitrates, les sulfates, les hydroxydes, les chlorates, les hypochlorites et les halogénures.

6. Procédé selon l'une quelconque des revendications 1 à 5, caractérisé en ce qu'on utilise une solution contenant en outre une substance choisie parmi les stabilisants des composés peroxydés, les activateurs des composés peroxydés et les agents servant à régler le pH.

7. Procédé selon l'une quelconque des revendications 1 à 6, caractérisé en ce que l'on utilise une solution contenant du peroxyde d'hydrogène ou du peroxyde de sodium.

8. Procédé selon l'une quelconque des revendications 1 à 7, caractérisé en ce que le composé à caractère basique est un hydroxyde de sodium ou de potassium.

9. Procédé selon l'une quelconque des revendications 1 à 8, caractérisé en ce qu'il est appliqué dans le blanchiment de matières cellulosiques.

10. Procédé selon la revendication 9, caractérisé en ce qu'il est appliqué dans le blanchiment dynamique des pâtes à papier.

11. Procédé selon la revendication 10, caractérisé en ce que l'on utilise une solution contenant de 0,1 à 20 % de composé peroxydé, de 0 à 20 % de composé à caractère basique et de 0 à 5 % d'additifs choisis parmi les séquestrants et les stabilisants des composés peroxydés par rapport au poids de matières cellulosiques sèches.

## Claims

1. Process for inhibiting the corrosion of apparatuses made of titanium or alloys containing titanium by aqueous solutions containing a peroxide compound and a compound of basic character, characterised in that a solution containing calcium ions, strontium ions or barium ions in amounts of between 0.001 and 0.1 gram atom per litre is used.

2. Process according to Claim 1, characterised in that the solution contains calcium ions.

3. Process according to Claim 1, characterised in that the solution contains strontium ions.

4. Process according to Claim 1, characterised in that the solution contains barium ions.

5. Process according to any one of Claims 1 to 4, characterised in that the ions are introduced into the solution in the form of a compound chosen from amongst acetates, carbonates and bicarbonates, nitrates, sulphates, hydroxides, chlorates, hypochlorites and halides.

6. Process according to any one of Claims 1 to 5, characterised in that a solution is used which also contains a substance chosen from amongst stabilisers for peroxide compounds, activators for peroxide compounds and agents serving to regulate the pH.

7. Process according to any one of Claims 1 to 6, characterised in that a solution is used which contains hydrogen peroxide or sodium peroxide.

8. Process according to any one of Claims 1 to 7, characterised in that the compound of basic character is sodium hydroxide or potassium hydroxide.

9. Process according to any one of Claims 1 to 8, characterised in that it is applied to the bleaching of cellulose materials.

10. Process according to Claim 9, characterised in that it is applied to the dynamic bleaching of paper pulps.

11. Process according to Claim 10, characterised in that a solution is used which contains from 0.1 to 20 % of peroxide compound, from 0 to 20 % of compound of basic character and from 0 to 5 % of additives chosen from amongst sequestering agents and stabilisers for peroxide compounds, relative to the weight of dry cellulose materials.

## Patentansprüche

1. Verfahren zum Verhindern der Korrosion von Vorrichtungen aus Titan oder Titan enthaltenden Legierungen durch wässrige Lösungen, die eine peroxidierte Verbindung und eine Verbindung basischen Charakters enthalten, dadurch gekennzeichnet, daß man eine Lösung verwendet, die Ionen von Calcium, Strontium oder Barium in Mengen zwischen 0,001 und 0,1 Gramm Atom pro Liter enthält.

2. Verfahren nach Anspruch 1, dadurch gekennzeichnet, daß die Lösung Calciumionen enthält.

3. Verfahren nach Anspruch 1, dadurch gekennzeichnet, daß die Lösung Strontiumionen enthält.

4. Verfahren nach Anspruch 1, dadurch gekennzeichnet, daß die Lösung Bariumionen enthält.

5. Verfahren nach einem der Ansprüche 1 bis 4, dadurch gekennzeichnet, daß die Ionen der Lösung zugegeben werden in der Form einer Verbindung ausgewählt aus den Acetaten, den Carbonaten und den Bicarbonaten, den Nitraten, den Sulfaten, den Hydroxiden, den Chloraten, den Hypochloriten und den Halogeniden.

6. Verfahren nach einem der Ansprüche 1 bis 5, dadurch gekennzeichnet, daß man eine Lösung verwendet, die zusätzlich eine Substanz ausgewählt aus den Stabilisatoren für die peroxidierten Verbindungen, den Aktivatoren für die peroxidierten Verbindungen und den zur Regelung des pH-Wertes dienenden Mitteln enthält.

7. Verfahren nach einem der Ansprüche 1 bis 6, dadurch gekennzeichnet, daß man eine Lösung verwendet, die Wasserstoffperoxid oder Natriumperoxid enthält.

8. Verfahren nach .einem der Ansprüche 1 bis 7, dadurch gekennzeichnet, daß die Verbindung basischen Charakters ein Natrium- oder Kaliumhydroxid ist.

9. Verfahren nach einem der Ansprüche 1 bis 8, dadurch gekennzeichnet, daß es beim Bleichen celluloser Materialien angewendet wird.

10. Verfahren nach Anspruch 9, dadurch gekennzeichnet, daß es beim dynamischen Bleichen von Papiermassen angewendet wird.

11. Verfahren nach Anspruch 10, dadurch gekennzeichnet, daß man eine Lösung verwendet, die 0,1 bis 20 % peroxidierte Verbindung, 0 bis 20 % Verbindung basischen Charakters und 0 bis 5 % Additive ausgewählt unter den Sequestrierungsmitteln und den Stabilisatoren für peroxidierte Verbindungen bezogen auf das Gewicht der trockenen cellulosen Materialien enthält.
